# EUROPÄISCHE PATENTSCHRIFT

(11) **EP 1 190 118 B1**
(45) Veröffentlichungstag und Bekanntmachung des Hinweises auf die Patenterteilung: **21.07.2010**
(21) Anmeldenummer: 00940346.0
(22) Anmeldetag: 08.06.2000
(51) Int. Cl.: C25D 3/46, C25D 3/48

(54) **BADSYSTEM ZUR GALVANISCHEN ABSCHEIDUNG VON METALLEN**
BATH SYSTEM FOR GALVANIC DEPOSITION OF METALS
SYSTEME DE BAIN POUR DEPOT DE METAUX PAR VOIE GALVANIQUE

(30) Priorität: 19.06.1999 DE 19928047
(43) Veröffentlichungstag der Anmeldung: 27.03.2002
(73) Patentinhaber: Hoffacker, Gerhard, 73553 Alfdorf (DE)
(72) Erfinder: Hoffacker, Gerhard, 73553 Alfdorf (DE)
(74) Vertreter: Hoeger, Stellrecht & Partner Patentanwälte
(86) Internationale Anmeldenummer: PCT/EP2000/005287
(87) Internationale Veröffentlichungsnummer: WO 2000/079030

(56) Entgegenhaltungen:
- WO-A-92/07975
- DE-A- 3 805 627
- US-A- 4 406 755
- US-A- 4 673 472

## Beschreibung

Die Erfindung betrifft ein Badsystem zur galvanischen Abscheidung von Metallen.

Galvanische Bäder zur Abscheidung von Edelmetallen und Edelmetall-Legierungen sind sowohl für die Anwendung im dekorativen als auch technischen Bereich schon lange bekannt. Die löslichen Edelmetallverbindungen, die in überwiegendem Maße verwendet werden, sind auf Cyanidbasis (Kaliumgoldcyanid, Kaliumsilbercyanid), Sulfitbasis (Goldsulfitkomplexe) basierend oder enthalten Ammonium (Palladiumkomplexe). Zur Komplexierung und Stabilisierung der Systeme werden entweder ein Überschuß des Salzbildners (Cyanid, Sulfit), an Ammonium sowie sogenannte harte Komplexbildner (Derivate der Amino- oder Nitriloessigsäure etc.) oder Kombinationen hieraus gewählt.

Systeme, die Cyanide enthalten, sind in der Regel zwar wegen ihrer Stabilität auch bei erschwerten Einsatzbedingungen bekannt, sind aber aufgrund ihrer Toxizität erhebliche Gefahrenquellen. Da ein erhebliches Interesse daran besteht, die gefährlichen Cyanide zu ersetzen, wurden auf dem Gebiet der Edelmetallbäder dahingehend kontinuierlich weitere Anstrengungen unternommen.

So wurde bereits die Verwendung von Sulfit bei Goldbädern oder Thiosulfat bei Silberbädern beschrieben. Diese Systeme bereiten jedoch bezüglich der Stabilität große Schwierigkeiten. Sulfit initiiert auch in komplexierten Lösungen die Selbstreduktion von Edelmetallen, wie beispielsweise Gold. Thiosulfat in Silberbädern kann wegen der geringeren Komplexierungsstärke photochemische Reaktionen freier Silberionen nicht verhindern. Eine zusätzliche Dosierung von Komplexbildnern, wie Ethylendiamintetraessigsäure oder Nitrilotriessigsäure oder deren Derivate verlangsamen den Reaktionsprozeß zwar, können ihn aber nicht verhindern. Zudem ist eine strenge Kontrolle des Arbeits-pH-Wertes erforderlich, so daß bei der Aufarbeitung von Spülwässern und aufgebrauchten Bädern ein deutlicher Mehraufwand notwendig wird. So wird bei der DE-OS-38 05 627 ein Goldsulfitkomplex eingesetzt, wobei für das Bad als weitere Bestandteile gesundheitsschädliche Pyridinverbindungen angegeben werden sowie das Nervengift Antimon.

Alle bisher bekannten, der Fachwelt zur Verfügung stehenden Badsysteme, die statt Cyanid mit Ersatzstoffen betrieben wurden und werden, haben sich wegen des schwierigen Handlings technisch nicht durchsetzen können. So wurde in der WO 92/07975 zwar bereits vorgeschlagen, als Komplexbildner für Palladium resp. Silber Aminoessigsäure und speziell Glycin zu verwenden; allein es handelt sich bei der dahingehenden Badlösung um einen aufwendigen Sonderfall bei der Metallabscheidung und als sog. potentiostatisches Abscheideverfahren ist es nicht mit den als galvanostatisch bezeichneten üblich eingesetzten Abscheideverfahren vergleichbar. Die potentiostatische Abscheidung verlangt unbedingt eine Trennung von Anolyt und Katolyt über eine Membran, so daß dieses bekannte Verfahren für den kontinuierlichen industriellen Einsatz nicht brauchbar ist. Im übrigen würde die alleinige Verwendung von Glycin bei einem galvanostatischen Badverfahren auch nicht zu den gewünschten Ergebnissen führen.

Durch die DE 38 05 627 A ist gemäß Arbeitsbeispiel 6 ein wäßriges Badsystem zur galvanischen Abscheidung von Metallen bekannt, dass unter anderem ein Metall (Gold), Glycin (Spaltprodukt eines Eiweißstoffes), einen nitrohaltigen Stoff (Trinitrobenzolsulfonsäure) und Pyridin bei einem pH-Wert von 7,8 enthält. Durch das Arbeitsbeispiel 2 der US-A-4 406 755 ist ein wäßriges Badsystem zur galvanischen Abscheidung von Metallen bekannt, dass unter anderem ein Metall (Palladium), Succinimid und Nicotinamid (Vitamin B₃) enthält.

Im Arbeitsbeispiel 6 der US-A-4 673 472 ist ein wäßriges Badsystem zur galvanischen Abscheidung von Metallen offenbart, das unter anderem ein Metallsalz mit einem nitrathaltigen Stoff (Palladiumdiaminodinitrit) aufweist, der unter dem Einfluß einer Säure in Gegenwart von Harnstoff zu Metallverbindungen (Palladium) reduziert wird. Das bekannte Bad weist des weiteren Glycin (Spaltprodukt eines Eiweißstoffes) sowie Succinimid auf. In Beispiel 7 desselben Dokumentes wird Nicotinamid (Vitamin B₃) anstatt von Succinimid eingesetzt.

Die letztgenannten 3 bekannten Badsysteme setzen allesamt gemäß ihren Arbeitsbeispielen Pyridin oder Succinimid ein, die für ihre gesundheitsschädlichen Wirkungen bekannt sind.

Ausgehend von diesem Stand der Technik liegt der vorliegenden Erfindung die Aufgabe zugrunde, wäßrige Badsysteme zur galvanischen Abscheidung von Metallen, insbesondere von Edelmetallen und deren Legierungen zu entwickeln, die bei stabiler Arbeitsweise sowohl für die dekorative als auch die technische Anwendung geeignet sind und hochwertige Schichten gleichbleibender Qualität bei galvanostatisch arbeitenden Prozessen ermöglichen, wobei das Badsystem frei von schädlichen Stoffen wie Cyaniden, Sulfiten und harten Komplexbildnern ist. Ferner soll die Anzahl der zur Komplexierung der einzelnen metallerforderlichen Salzbildner so gering wie möglich gehalten werden.

Eine dahingehende Aufgabe wird durch ein Badsystem mit den Merkmalen des Anspruches 1 in seiner Gesamtheit gelöst.

Es ist für einen Fachmann auf dem Gebiet galvanischer Bäder überraschend, daß sofern das Badsystem nach dem Anspruch 1
- mindestens ein Metall, insbesondere in Form eines Edelmetalles und/oder einer Edelmetall-Legierung in Form eines wasserlöslichen Salzes,
- mindestens einen wasserlöslichen Eiweißstoff und/oder
- mindestens eine wasserlösliche Sulfonsäure und
- mindestens einen wasserlöslichen nitrohaltigen Stoff und
- mindestens ein wasserlösliches Tensid und
- mindestens ein Vitamin, nämlich Vitamin A, B oder H.
enthält, er ein hochwirksames, stabil arbeitendes Abscheidesystem erhält, das frei von Cyaniden, Sulfiten und harten Komplexbildnern gehalten werden kann. Insofern ist das erfindungsgemäße Badsystem ökologisch unbedenklich einsetzbar. Das erfindungsgemäße Badsystem wird auch höchsten Umwelt- und Entsorgungsansprüchen gerecht.

Das Badsystem nach dem geltenden Hauptanspruch ermöglicht darüber hinaus den Zusatz verschiedener Legierungsmetalle, so daß ein breites Spektrum an Legierungszusammensetzungen erreichbar ist. Das Badsystem zeichnet sich darüber hinaus durch eine hohe Qualität der abgeschiedenen Schichten aus bei einfachster Handhabung. Ferner sind hohe Stromausbeuten möglich, so daß die Energieeinsatzmengen reduzierbar sind und mithin die Kosten. Das erfindungsgemäße Badsystem ist wenig von Schwankungen der Badbestandteile abhängig und läßt sich je nach den Einzelanforderungen leicht durch entsprechende Additive ergänzen. Ferner weist das Badsystem eine hohe Lebensdauer auf.

Vorzugsweise werden als Lieferant für die Eiweißstoffe Eiweißaminosäuren mit ihren Derivaten (Abkömmlingen) und ihren Salzen eingesetzt sowie zusätzlich oder alternativ Sulfonsäuren mit ihren Derivaten (Abkömmlingen) und ihren Salzen.

Die angesprochenen Eiweißaminosäuren können im Molekül neben einer oder mehrerer Aminogruppen auch eine oder mehrere Mercaptogruppen aufweisen. Beispiele für dahingehende Eiweißaminosäuren sind Glycin, Alanin, Cystein und Methionin.

Die genannten Sulfonsäuren können im Molekül eine oder mehrere Alkylgruppierungen und/oder eine oder mehrere Aminogruppierungen enthalten. Beispiele für dahingehende Sulfonsäuren sind insbesondere Amidosulfonsäure, Methansulfonsäure sowie Äthansulfonsäure.

Zur Stabilisierung und Komplexierung des Badsystems haben sich besonders wasserlösliche Nitroverbindungen als Säuren und/oder deren Derivate und/oder deren Salze als günstig erwiesen. Die angesprochene Nitroverbindungen können mindestens eine Nitrogruppe, einen Carbonsäurerest und/oder Sulfonsäurerest besitzen. Beispiele für dahingehende Nitrosäuren sind 3-Nitrophthalsäure, 4-Nitrophthalsäure, m-Nitrobenzolsulfonsäuren.

Zur weiteren Stabilisierung der Systeme können wasserlösliche Stickstoffverbindungen als Säuren und/oder deren Derivate und/oder deren Salze eingesetzt werden. Die eingesetzten Stickstoffverbindungen enthalten mindestens eine Aminogruppe und/oder einen Carbonsäurerest und/oder Sulfonsäurerest. Beispiele für diese Stickstoffverbindungen sind Nicotinsäure, deren Derivate und/oder Salze und/oder Bernsteinsäure, deren Derivate und/oder Salze, vorzugsweise deren Amid- oder Sulfoverbindungen.

Als besonders vorteilhaft haben sich als Tenside wasserlösliche Derivate der Bernsteinsäure, nämlich ihre Ester, erwiesen. Als Vitamingruppe wird insbesondere Nicotinsäureamid eingesetzt, das dem Vitamin-B-Komplex, insbesondere dem Vitamin-B₃, zugerechnet wird.

Als Glanzbildner können systemgerecht Sulphonderivate eingesetzt werden, die an der Sulfongruppe eine oder zwei Aromatreste aufweisen, an deren Kern Teilsubstitution des kohlenstoffgebundenen Wasserstoffs durch Metall, Nitrogruppen, Aminogruppen sowie Halogene vorliegen kann.

Es ist für einen Fachmann auf diesem Gebiet überraschend, daß er durch den Einsatz von Tensiden sowie von Vitaminen die bekannten Bäder schadstofffrei, insbesondere cyanidfrei halten kann und dennoch zu verbesserten Ergebnissen kommt, insbesondere zu erhöhten Abscheidungsraten bei vergleichbarem oder niedrigerem Stromeinsatz. Darüber hinaus werden gegenüber den bekannten Badsystemen verbesserte Oberflächen auch im Hinblick auf ihr Glanzbild erhalten.

Ein nach der Erfindung konzipiertes Goldbad zur Abscheidung von Feingold enthält das Gold beispielsweise als Eiweißaminosäurederivat der Verbindungsklasse a), vorzugsweise in der Form eines Goldcystein-Komplexes, wobei die Goldkonzentration zwischen 0,5 und 30 g/l Bad, vorzugsweise zwischen 1 und 10 g/l Bad, liegt. Der pH-Wert des Bades kann zwischen 7 und 14, vorzugsweise zwischen 8 und 12, insbesondere zwischen 9 und 10, eingestellt werden. Die Einstellung und Stablisierung des pH-Wertes kann mit Boratpuffer, Phosphatpuffer, Citratpuffer oder anderen in der Galvanotechnik üblichen Puffersystemen erfolgen. Die Arbeitstemperatur eines dahingehenden Bades wird zwischen 20°C und 80°C, vorzugsweise zwischen 40°C und 60°C, eingestellt. Die anwendbare kathodische Stromdichte liegt zwischen 0,1 A/dm² und 15 A/dm², vorzugsweise zwischen 0,5 Ndm² und 5 A/dm².

Das beispielshafte Goldbad nach dem erfindungsgemäßen Badsystem konzipiert enthält zur Abscheidung des Feingoldes einen Überschuß des verwendeten Eiweißaminosäurederivates und kann zur Stabilisierung neben den angesprochenen Sulfonsäuren eine der aufgezeigten Nitrosäuren enthalten und/oder zusätzlich eine wasserlösliche Stickstoffverbindung. Diese wasserlösliche Stickstoffverbindung kann neben der Komplexierung des Goldes in einem weiten pH-Bereich vorzugsweise die Komplexierung gegebenenfalls vorhandener Legierungsmetalle übernehmen. Bei der zugesetzten wasserlöslichen Stickstoffverbindung handelt es sich vorzugsweise um mindestens eine heterocyclische organische Verbindung. Diese heterocyclische organische Verbindung kann vorzugsweise aus aromatischem Hetrocyclen bestehen. Als besonders vorteilhaft haben sich jedoch dabei Amide der Nicotinsäure herausgestellt. Als zusätzliche Stabilisierungsmittel können auch Amide der Bernsteinsäure zugesetzt werden.

Ein nach der Erfindung hergestelltes Silberbad zur Abscheidung von Feinsilber enthält das Silber beispielsweise als Sulfonat der Verbindungsklasse b), vorzugsweise in der Form von Silbermethansulfonat, wobei die Silberkonzentration zwischen 0,5 und 60 g/l Bad, vorzugsweise zwischen 2 und 40 g/l Bad, liegt. Zur Stabilisierung kann das Bad zusätzliche Anteile an dem verwendeten Sulfonat enthalten. Zur Komplexierung des freien Silbers und zum Schutz gegen photometrische Reaktion wird dem erfindungsgemäßen Bad mindestens eine wasserlösliche Eiweißaminosäure-Verbindung der Verbindungsklasse a) zugesetzt. Die wasserlösliche Eiweißaminosäure-verbindung ist im Überschuß zum stöchiometrischen Verhältnis zum Silber vorhanden.

Zur weiteren Stabilisierung des Bades kann dem erfindungsgemäßen Badsystem zusätzlich mindestens eine wasserlösliche organische Stickstoffverbindung zugesetzt werden. Diese wasserlösliche Stickstoffverbindung kann neben der Komplexierung des Silbers in einem weiten pH-Bereich vorzugsweise die Komplexierung gegebenenfalls vorhandener Legierungsmetalle übernehmen. Bei der zugesetzten wasserlöslichen Stickstoffverbindung handelt es sich vorzugsweise um mindestens eine heterocyclische organische Verbindung. Diese heterocyclische organische Verbindung kann vorzugsweise aromatisches Hetrocyclen sein. Besonders vorteilhaft haben sich dabei Amide der Nicotinsäure erwiesen. Als zusätzliche Stabilisierung können auch Amide der Bernsteinsäure zugesetzt werden.

Der pH-Wert des Bades kann zwischen 7 und 14, vorzugsweise zwischen 8 und 12, insbesondere zwischen 9 und 10 eingestellt werden. Die Einstellung und Stabilisierung des pH-Wertes kann mit Boratpuffer, Phosphatpuffer, Citratpuffer oder anderen in der Galvanotechnik üblichen Puffersystemen erfolgen. Die Arbeitstemperatur eines dahingehenden Bades liegt zwischen 10°C und 50°C, vorzugsweise zwischen 20°C und 40°C. Die anwendbare kathodische Stromdichte kann zwischen 0,1 A/dm² und 15 A/dm², vorzugsweise zwischen 0,5 A/dm² und 5 A/dm² eingestellt werden.

Besonders vorteilhaft ist, daß in den erfindungsgemäßen Silberbädern Substrate aus Messing direkt beschichtet werden können. Die bisher erforderliche Vorversilberung von Messingsubstraten in Vorsilberbädern kann mithin entfallen und somit ein kompletter Arbeitsvorgang eingespart werden.

Den erfindungsgemäßen Bädern zur Abscheidung von Feinüberzügen an Edelmetallen können in bekannter Weise Legierungsmetalle zugesetzt werden. Als Legierungsmetalle kommen alle bekannten Metalle des Periodensystems in Betracht, die mit dem jeweiligen Edelmetall zusammen aus einer wässrigen Lösung abscheidbar sind. Insbesondere sind dies die oben genannten Edelmetalle Gold, Silber, Palladium und Kombinationen dieser Edelmetalle untereinander. Als Legierungsmetalle für Gold kommen ferner vorzugsweise Kupfer, Zink, Zinn, Eisen und Wismut in Betracht. Als Legierungsmetalle für Silber haben sich besonders Zinn und Wismut als vorteilhaft erwiesen.

Nach den erfindungsgemäßen Bädern können bei Legierungsabscheidungen die einzelnen Legierungspartner durch An- bzw. Abreicherung in den Bädern in Anteilen zwischen 0 und 100 % galvanisch abgeschieden werden.

Im folgenden wird anhand zweier Ausführungsbeispiele das schadstoffarme bis schadschofffreie wässrige System zur galvanischen Abscheidung von Edelmetallen und Edelmetall-Legierungen näher vorgestellt.

Die in den nachstehenden Beispielen aufgeführten Badbestandteile wurden dabei in den angegebenen Mengen gelöst und die Lösung mit entionisiertem Wasser auf 1 I aufgefüllt. Bei den in den einzelnen Beispielen angegebenen Badparametern wurden Prüflinge mit dem entsprechenden Metall bzw. der Metall-Legierung beschichtet.

### Bad 1:

| | |
|---|---|
| 2 g/l | Gold als Gold-Cystein-Komplex |
| 5 g/l | Methansulfonsäurelösung (70%ig, neutralisiert mit Kaliumhydroxidlösung) |
| 5 g/l | Cystein |
| 20 g/l | Borax |
| 2 g/l | 3-Nitrophthalsäure |
| 20 g/l | Bernsteinsäuresulfimid |
| 5 g/l | Nicotinsäureamid (Vitamin) |
| 1 ml/l | Tegotain 485 (handelsübliches Tensid, 1 %ige wässrige Lösung) |
| 0,1 ml/l | Glanzbildner (handelsübliches Sulphonderivat, 1 %ige wässrige Lösung) |

Temperatur: 50 - 60°C pH-Wert: 9,5 - 10,5
Stromdichte: ca. 0,5 A/dm²
Anoden: Platiniertes Titan
Prüfling: Versilberte Messingblechabschnitte gewinkelt

Die Prüflinge sind über die gesamte Oberfläche beschichtet. Die Farbe der metallischen Beschichtung entspricht der typischen Feingoldfarbe.

### Bad 2:

| | |
|---|---|
| 10 g/l | Silber als Silbermethansulfonat |
| 5 g/l | Methansulfonsäurelösung (70 %ig, neutralisiert mit Kaliumhydroxidlösung) |
| 5 g/l | Cystein |
| 20 g/l | Borax |
| 2 g/l | 2-Nitrophthalsäure |
| 25 g/l | Nicotinsäureamid (Vitamin) |
| 3 ml/l | Tegotain 485 (handelsüblihes Tensid, 1 %ige wässrige Lösung) |
| 0,1 ml/l | Glanzbildner (handelsübliches Sulphondirivat, 1 %ige wässrige Lösung) |

Temperatur: 25 - 30°C
pH-Wert: 9,5 - 10,5
Stromdichte: ca. 1 A/dm²
Anoden: Feinsilber
Prüfling: Messingblechabschnitte gewinkelt

Die Prüflinge sind über die gesamte Oberfläche beschichtet. Die Farbe der metallischen Beschichtung entspricht der typischen Feinsilberfarbe.

## Patentansprüche

1. Badsystem zur galvanischen Abscheidung von Metallen enthaltend:
- mindestens ein Metall, insbesondere in Form eines Edelmetalles und/oder einer Edelmetall-Legierung in Form eines wasserlöslichen Salzes,
- mindestens einen wasserlöslichen Eiweißstoff und/oder
- mindestens eine wasserlösliche Sulfonsäure und
- mindestens einen wasserlöslichen nitrohaltigen Stoff und
- mindestens ein wasserlösliches Tensid und
- mindestens ein Vitamin, nämlich Vitamin A, B oder H.

2. Badsystem nach Anspruch 1, **dadurch gekennzeichnet, daß** der jeweilige wasserlösliche Eiweißstoff als Bestandteil von wasserlöslichen Eiweißaminosäuren als Säure und/oder deren Derivate und/oder deren Salze vorliegt, die in einer Menge von 0,1 bis 150 g/l Bad vorhanden sind.

3. Badsystem nach Anspruch 1 oder 2, **dadurch gekennzeichnet, daß** die jeweilige wasserlösliche Sulfonsäure als Säure und/oder Derivat und/oder Salz in einer Menge von 0,1 bis 200 g/l Bad vorhanden ist.

4. Badsystem nach einem der Ansprüche 1 bis 3, **dadurch gekennzeichnet, daß** der jeweils wasserlösliche nitrohaltige Stoff als Säure und/oder in Derivatform und/oder in Salzform in einer Menge von 0,1 bis 200 g/l Bad, insbesondere von 0,1 bis 50 g/l Bad vorhanden ist.

5. Badsystem nach einem der Ansprüche 1 bis 4, **dadurch gekennzeichnet, daß** das jeweilige wasserlösliche Tensid in einer Menge von 0,1 bis 5 g/l Bad vorhanden ist.

6. Badsystem nach einem der Ansprüche 1 bis 5, **dadurch gekennzeichnet, daß** als Vitamin Nicotinsäureamid eingesetzt ist.

7. Badsystem nach einem der Ansprüche 3 bis 6, **dadurch gekennzeichnet, daß** ein wasserlösliches Sulfonderivat als Glanzmittel in einer Menge von 0,001 bis 5 g/l Bad vorhanden ist.

8. Badsystem nach einem der Ansprüche 1 bis 7, **dadurch gekennzeichnet, daß** der pH-Wert unter Pufferung auf 7 bis 14, insbesondere auf 8 bis 12 eingestellt ist.

9. Badsystem nach einem der Ansprüche 1 bis 8, **dadurch gekennzeichnet, daß** die Goldkonzentration in einem reinen Goldbad zwischen 0,5 bis 30 g/l Bad, vorzugsweise zwischen 1 bis 10 g/l Bad beträgt.

10. Badsystem nach einem der Ansprüche 1 bis 8, **dadurch gekennzeichnet, daß** die Silberkonzentration in einem reinen Silberbad 0,5 bis 60 g/l Bad, vorzugsweise zwischen 2 bis 40 g/l Bad beträgt.

## Claims

1. Bath system for galvanic separation of metals, comprising:
- at least one metal, especially in the form of a precious metal and/or a precious metal alloy in the form of a water soluble salt,
- at least one water soluble protein and/or
- at least one water soluble sulphonic acid, and
- at least one water soluble nitrous material, and
- at least one water soluble surfactant, and
- at least one vitamin, namely vitamin A, B, or H.

2. Bath system according to Claim 1, **characterised in that** the relevant water soluble protein is present as a part of water soluble protein amino acids in form of an acid and/or its derivative and/or salts of the same in a quantity of 0.1 to 150 g/l of bath.

3. Bath system according to Claim 1 or 2, **characterised in that** the relevant water soluble sulphonic acid is present in form of an acid and/or a derivative and/or a salt in a quantity of 0.1 to 200 g/l of bath.

4. Bath system according to one of the Claims 1 to 3, **characterised in that** the relevant water soluble nitrous material is present in form of an acid and/or in form of a derivative and/or of salt form in a quantity of 0.1 to 200 g/l of bath, especially of 0.1 to 50 g/l of bath.

5. Bath system according to one of the Claims 1 to 4, **characterised in that** the relevant water soluble surfactant is present in a quantity of 0.1 to 5 g/l of bath.

6. Bath system according to one of the Claims 1 to 5, **characterised in that** nicotine acid is used as the vitamin.

7. Bath system according to one of the Claims 3 to 6, **characterised in that** a water soluble sulphone derivative is present in a quantity of 0.001 to 5 g/l of bath.

8. Bath system according to one of the Claims 1 to 7, **characterised in that** the pH value is adjusted to between 7 and 14, especially to between 8 and 12, by means of buffering.

9. Bath system according to one of the Claims 1 to 8, **characterised in that** the gold concentration in a pure gold bath lies between 0.5 and 30 g/l of bath, preferably between 1 and 10 g/l of bath.

10. Bath system according to one of the Claims 1 to 8, **characterised in that** the silver concentration in a pure silver bath lies between 0.5 and 60 g/l of bath, preferably between 2 and 40 g/l of bath.

## Revendications

1. Système de bain pour le dépôt de métaux par voie galvanique comprenant :
- au moins un métal, notamment sous la forme d'un métal précieux et/ou d'un alliage de métal précieux sous la forme d'un sel soluble dans l'eau ;
- au moins une matière de protéine soluble dans l'eau et/ou
- au moins un acide sulfonique soluble dans l'eau et
- au moins une substance nitrée soluble dans l'eau et
- au moins un agent tensioactif soluble dans l'eau et
- au moins une vitamine, à savoir la vitamine A, la vitamine B ou la vitamine H.

2. Système de bain suivant la revendication 1, **caractérisé en ce que** la substance de protéine soluble dans l'eau se présente sous la forme d'un constituant d'acide aminé de protéine soluble dans l'eau sous forme d'acides et/ou de leurs dérivés et/ou de leurs sels qui sont présents en une quantité de 0,1 à 150 g/l de bain.

3. Système de bain suivant la revendication 1 ou 2, **caractérisé en ce que** l'acide sulfonique soluble dans l'eau est présent sous forme d'acide et/ou d'un dérivé et/ou d'un sel en une quantité de 0,1 à 200 g/l de bain.

4. Système de bain suivant l'une des revendications 1 à 3, **caractérisé en ce que** la substance nitrée soluble dans l'eau est présente sous forme d'acide et/ou sous la forme d'un dérivé et/ou sous la forme d'un sel en une quantité de 0,1 à 200 g/l de bain, notamment de 0,1 à 50 g/l de bain.

5. Système de bain suivant l'une des revendications 1 à 4, **caractérisé en ce que** l'agent tensioactif soluble dans l'eau est présent en une quantité de 0,1 à 5 g/l de bain.

6. Système de bain suivant l'une des revendications 1 à 5, **caractérisé en ce qu'**il est utilisé comme vitamine l'amide de l'acide nicotinique.

7. Système de bain suivant l'une des revendications 3 à 6, **caractérisé en ce qu'**un dérivé de sulfone soluble dans l'eau est présent en temps qu'agent de brillantage en une quantité de 0,001 à 5 g/l de bain.

8. Système de bain suivant l'une des revendications 1 à 7, **caractérisé en ce que** le pH est réglé avec mise en oeuvre d'un tampon entre 7 et 14, notamment entre 8 et 12.

9. Système de bain suivant l'une des revendications 1 à 8, **caractérisé en ce que** la concentration en or dans un bain de dorure pur est comprise entre 0,5 et 30 g/l de bain, de préférence entre 1 et 10 g/l de bain.

10. Système de bains suivant l'une des revendications 1 à 8, **caractérisé en ce que** la concentration d'argent dans un bain d'argent pur est comprise entre 0,5 et 60 g/l de bain, de préférence entre 2 et 40 g/l de bain.
